# EUROPÄISCHE PATENTSCHRIFT

(11) **EP 0 428 481 B1**
(45) Veröffentlichungstag und Bekanntmachung des Hinweises auf die Patenterteilung: **14.12.1994**
(21) Anmeldenummer: 90810849.1
(22) Anmeldetag: 06.11.1990
(51) Int. Cl.: C14C 3/22, C14C 3/02

(54) **Mittel zur Behandlung von Leder und Pelzen**
Method of treating leather and furs
Moyens pour le traitement de cuir ou de fourrures

(30) Priorität: 13.11.1989 CH 4070/89
(43) Veröffentlichungstag der Anmeldung: 22.05.1991
(73) Patentinhaber: CIBA-GEIGY AG, 4002 Basel (CH)
(72) Erfinder: Lauton, Alain, Dr., F-68300 Saint-Louis (FR)

(56) Entgegenhaltungen:
- EP-A- 0 077 495
- EP-A- 0 245 205
- ULLMANNS ENCYKLOPÄDIE DER TECHNISCHEN CHEMIE, Band 16, Verlag Chemie-Weinheim-New York
- METHODEN DER ORGANISCHEN CHEMIE (HOUBEN-WEYL), Band XIV/2", 1963, Georg Thieme Verlag, Stuttgart

## Beschreibung

Die vorliegende Erfindung betrifft ein Mittel zur Behandlung von Leder und Pelzen, ein Verfahren zur Behandlung dieser Materialien sowie die Verwendung der Mittel zur Herstellung von Wet-white Leder und Pelzen.

Bei der Herstellung von Leder fallen nach dem Chromgerben grosse Mengen Lederabfälle an, die aus dem Schneiden der nassen Wet-blue Leder herrühren. Diese Wet-blue Abfälle sind reich an Chromsalzen, deren Beseitigung ein grosses Problem darstellen. Die Herstellung von Wet-white Leder nimmt deshalb ständig an Bedeutung zu. Bei der Herstellung dieser Leder werden Aluminiumsalze eingesetzt, welche vor der Chromgerbung mittels einer sauren Behandlung zum grössten Teil noch entfernt werden müssen.

Es wurden nun Mittel gefunden, mit welchen diese saure Behandlung vermieden werden kann.

Das erfindungsgemässe Mittel ist dadurch gekennzeichnet, dass es
(A) ein anionisches aromatisches Syntan und
(B) ein Polymerisat und/der Copolymerisat einer ungesättigten C₃-C₅-Mono- oder Dicarbonsäure und/der deren Hydroxyverbindungen enthält.

Als anionische aromatische Syntane sind zu erwähnen, die Kondensationsprodukte aus sulfonierten Vorprodukten mit Formaldehyd oder Formaldehyd und Harnstoff sowie die nicht kondensierten sulfonierten Vorprodukte, wie z.B.
(I) Formaldehyd-Kondensationsprodukte von 4,4'-Dihydroxydiphenylsulfonen mit (Hydroxy)arylsulfonsäuren,
(II) Umsetzungsprodukt aus Phenol und einem Sulfonierungsmittel, wobei das Molverhältnis (Phenol):(SO₃) (1):(1,1-2,2) beträgt.
(III) Kondensationsprodukte aus 4,4'-Dihydroxydiphenylsulfon und sulfoniertem 4,4'-Dihydroxydiphenylsulfon mit Formaldehyd oder Formaldehyd und Harnstoff, und
(IV) Formaldehyd-Kondensationsprodukte aus Diarylethersulfonsäure und 4,4'-Dihydroxydiphenylsulfon.

Die Kondensationsprodukte der Typen (I), (III) und (IV) sind z.B. aus Ullmanns Enzyklopädie der technischen Chemie Bd. 16, (4), 140 (1979) bekannt und können nach den in den dort angegebenen Referenzen beschriebenen Verfahren hergestellt werden. Die Herstellung kann auch unter einem Schutzgas, wie Stickstoff, Helium und Kohlendioxid ausgeführt werden.

Das Umsetzungsprodukt des Typs (II) und dessen Herstellung sind aus EP-A-0245205 bekannt.

Bevorzugte anionische aromatische Syntane, als Komponente (A), sind jene der Gruppen (I) und (IV), wobei als (Hydroxy)arylsulfonsäure, sulfoniertes (Hydroxy)-naphthalin und sulfoniertes Xylol (als technisches Gemisch), und als Diarylethersulfonsäure, sulfonierter Ditolylether bevorzugt sind.

Als Komponente (B) sind solche Polymerisate und Copolymerisate der (Meth)acrylsäure, Maleinsäure, Itakonsäure und/oder deren Hydroxyverbindungen zu erwähnen, welche ein Molekulargewicht von 1000 bis 30000, besonders 2000 bis 15000 aufweisen. Diese Polymerverbindungen können nach an sich bekannter Weise hergestellt werden (vgl. z.B. E. Müller, Houben-Weyl, Methoden der organischen Chemie, Band 14/I, 1961,1010-1080 und Band 14/II, 1963, 631-633 und 705-713; Kirk-Othmer (3.) Band 20, 216-219 und FR-A-2 463 810).

Das Gewichtsverhältnis vom anionischen aromatischen Syntan zu Komponente (B) beträgt zweckmässigerweise 1:0,03 bis 2,2, vorzugsweise 1:0,05 bis 2,0.

Das erfindungsgemässe Mittel kann zusätzlich eine gesättigte Mono- oder Dicarbonsäure mit insgesamt 1 bis 8 C-Atomen, wie die Ameisen-, Essig-, Propion-, n-Butter-, Isobutter-, n-Valerian-, Trimethylessig-, Capron-, n-Heptyl-, Capryl-, Oxal-, Malon-, Bernstein-, Glutar-, Adipin-, Pimelin- und Korksäure enthalten. Das Gewichtsverhältnis der Komponente (A) zu dieser Säure [Komponente (C)] beträgt 1:0 bis 0,08, vorzugsweise 1:0 bis 0,05.

Das erfindungsgemässe Mittel kann noch als fakultative Komponente (D) ein Sequestriermittel wie das Tetranatriumsalz der Ethylendiamintetraessigsäure und das neutrale oder saure Natriumpyrophosphat, in einem Gewichtsverhältnis Komponente (A) zu Komponente (D) von 1:0 bis 0,08, vorzugsweise 1:0 bis 0,05, enthalten. Die fakultative Komponente (D) wirkt als Komplexierungsmittel und wird in der Zusammensetzung vorzugsweise bei einem eisenfreien Behandlungsmittel mitverwendet, sofern der Eisengehalt des bei der Herstellung der Komponente (A) eingesetzten Oleums relativ hoch ist.

Das erfindungsgemässe Mittel kann zum Vorgerben von Leder oder zum Gerben von Pelzen (Fellen) verwendet werden. Somit stellt ein Verfahren zur Herstellen von Wet-white-Leder und -Pelzen einen weiteren Erfindungsgegenstand dar.

Das Verfahren zur Herstellung von Wet-white-Leder und -Pelzen ist dadurch gekennzeichnet, dass man diese Materialien nach dem Pickeln in Gegenwart eines wasserlöslichen Chrom-, Aluminium-, Eisen- oder Zirkoniumsalzes oder eines Gemisches davon mit einem erfindungsgemässen Mittel behandelt.

Die einsetzbaren Salze sind gebrauchsfertige Gerbesalze und sind in der einschlägigen Fachliteratur beschrieben. Als Beispiele solcher Salze sei basisches Chrom(III)-chlorid oder -sulfat, ein Chromalaun, gegebenenfalls basisches Aluminiumchlorid oder -sulfat, ein Alaun, Eisen(III)-chlorid oder -sulfat, Zirkonoxychlorid und Zirkoniumsulfat genannt. Auch Gemische der genannten Chrom- und Aluminiumsalze können gut eingesetzt werden. Bevorzugt sind indessen [CrCl₂(OH₂)₄]Cl·2 H₂0, [Cr(OH₂)₆]Cl₃, Cr(OH)SO₄, Cr₂(OH)₄SO₄, KCr(SO₄)₂·12 H₂O, AlCl₃·6 H₂O, Al₂(SO₄)₃·16 H₂O, Al₂(OH)₄SO₄, Al(OH)₂Cl, Al(OH)Cl₂, KAl(SO₄)₂·12 H₂O, Fe₂(SO₄)₃·9 H₂O, Zr(OH)₂SO₄, ZrOCl₂·8 H₂O und Zr(SO₄)₂·4 H₂O.

Im Vordergrund des Interesses stehen die Aluminiumsalze und besonders das Aluminiumsulfat Al₂(SO₄)₃·16 H₂O. Das Gewichtsverhältnis, erfindungsgemässes Mittel (als Trockensubstanz) zu Aluminiumsalz (als Al₂O₃), beträgt 1:0,08 bis 1,5, vorzugsweise 1:0,1 bis 1,0.

Erfindungsgemässe Mittel, die kein der genannten Salze enthalten, können auch als Nachgerbestoffe mit gut füllenden und weichmachenden Eigenschaften verwendet werden.

Hierbei geht man nach konventionellen Methoden so vor, dass man gepickelte Blösse oder Pelze (Felle) mit einer wässrigen Lösung behandelt, welche das erfindungsgemässe Mittel enthält, und anschliessend das so erhaltene Wet-white-Material auf übliche Weise mit vegetabilen oder synthetischen Gerbstoffen oder Chromgerbstoffen gegerbt wird. In der Regel werden auf 100 Gewichtsteile Blösse bzw. Fell 100 bis 200, vorzugsweise 100 bis 150 Gewichtsteile Wasser und 3 bis 30 Gewichtsteile des wässrigen erfindungsgemässen Mittels eingesetzt. Man erhält Wet-white-Materialien mit einer Schrumpfungstemperatur von 60 bis 75°C, einer guten Lichtechtheit und eine helle Eigenfarbe.

Da die erfindungsgemässen Mittel sich besonders gut zur Herstellung von Wet-white-Leder und -Pelzen eignen, stellt deren Verwendung zu diesem Zweck einen weiteren Erfindungsgegenstand dar.

Bei der Herstellung des erfindungsgemässen Mittels wird im allgemeinen so verfahren, dass man eine wässrige Lösung der Komponente (A) gegebenenfalls mit den Komponenten (C) und (D) und anschliessend mit der Komponente (B) vermischt.

Bevorzugt enthalten die erfindungsgemässen wässrigen Mittel 64 bis 76 Gew.% der Komponente (A), 18 bis 36 Gew.% der Komponente (B), 0 bis 7 Gew.% der Komponente (C), 0 bis 4 Gew.% der Komponente (D) und ad 100 Gew.% Wasser.

Die so erhaltenen Mittel sind flüssig und sind gut lagerstabil. Sie können aber gegebenenfalls getrocknet werden.

Die in den nachfolgenden Vorschriften und Beispielen angegebenen Prozente und Teile beziehen sich auf das Gewicht.

### Herstellungsvorschriften

### Vorschrift A

100 Teile des Sulfonierungsgemisches, erhalten durch mehrstündiges Erhitzen von 520 Teilen Naphthalin und 560 Teilen konzentrierter Schwefelsäure auf 140 bis 160°C bis zur Wasserlöslichkeit, werden mit 56 Teilen eines Dihydroxydiphenylsulfons, erhalten durch 3-stündiges Erhitzen von 540 Teilen Phenol und 180 Teilen 60 %igem Oleum auf 170 bis 180°C und Abdestillieren des überschüssigen Phenols, und 50 Teilen Wasser und 29 Teilen Formaldehyd (37 %ig) 1 Stunde lang auf 105 bis 110°C erhitzt. Das erhaltene Produkt wird anschliessend mit Ammoniak schwach sauer gestellt. Man erhält eine wasserlösliche Klare Lösung die ein Trockengehalt von 51 % besitzt.

### Vorschrift B

Man verfährt wie in Vorschrift A angegeben, setzt jedoch 31 Teile eines Dihydroxydiphenylsulfons ein. Man erhält eine klare wasserlösliche Lösung die ein Trockengehalt von 47 % besitzt.

### Vorschrift C

100 Teile des Sulfonierungsgemisches, erhalten durch mehrstündiges Erhitzen von 160 Teilen Xylolgemisch und 240 Teilen konzentrierter Schwefelsäure auf 130 bis 135°C bis zur Wasserlöslichkeit, werden mit 40 Teilen eines Dihydroxydiphenylsulfons, 32 Teilen Wasser und 35 Teilen Formaldehyd [37 %ig] 3 Stunden lang auf 100 bis 105°C erhitzt. Das erhaltene Produkt wird anschliessend mit Ammoniak schwach sauer gestellt. Man erhält eine wasserlösliche Klare Lösung die ein Trockengehalt von 60 % besitzt.

### Herstellungsbeispiele

Beispiel 1: Zu einer Lösung aus 200 Teilen des gemäss Vorschrift A hergestellten phenolischen Gerbstoffes werden 10 Teile Glutarsäure, 5 Teile Tetranatriumsalz der Ethylendiamintetraessigsäure und 100 Teile einer 30 %igen wässrigen Polymethacrylsäure mit einem Molekulargewicht von 9000 zugegeben. Man erhält 315 Teile einer dickflüssigen, hellbraunen, gut fliessbaren Lösung, die nach 3-monatiger Lagerung homogen ist, d.h. keinerlei Trübungen oder Ausflockungen aufweist.
Beispiel 2: Zu einer Lösung aus 200 Teilen des gemäss Vorschrift B hergestellten phenolischen Gerbstoffes werden 9 Teile 85 %iger Ameisensäure und 200 Teile 30 %iger wässriger Polymethacrylsäure mit einem Molekulargewicht von 5000 zugegeben. Man erhält 409 Teile einer dickflüssigen, braunen, gut fliessbaren Lösung, die nach 3-monatiger Lagerung homogen ist.
Beispiel 3: Zu einer Lösung aus 200 Teilen des gemäss Vorschrift B hergestellten phenolischen Gerbstoffes werden 100 Teile einer aus einem Monomeranteil von 70 % Methacrylsäure und 30 % Acrylsäure hergestellten 35 %igen Polymethacrylsäure vom Molekulargewicht 10000 gegeben. Man erhält 300 Teile einer dickflüssigen, braunen Lösung, die nach 3-monatiger Lagerung homogen ist.
Beispiel 4: Zu einer Lösung aus 200 Teilen des gemäss Vorschrift C hergestellten phenolischen Gerbstoffes werden 10 Teile einer 85 %igen Ameisensäure und 60 Teile einer 50 %igen wässrigen Polyacrylsäure vom Molekulargewicht 5000 gegeben. Man erhält 270 Teile einer dickflüssigen, braunen, gut fliessbaren Lösung, die nach 3-monatiger Lagerung homogen ist.
Beispiel 5
   Zu 200 Teilen eines Dihydroxydiphenylsulfons, erhalten durch 3-stündiges Erhitzen von 540 Teilen Phenol und 180 Teilen 60%igem Oleum auf 170 bis 180°C und Abdestillieren des überschüssigen Phenols, werden 200 Teile einer 30%igen wässrigen Lösung des Natriumsalzes einer Polymethacrylsäure vom Molekulargewicht 9200 gegeben. Nach der Trocknung des erhaltenen Produkts erhält man 260 Teile eines braunen Pulvers.

### Anwendungsbeispiele

Beispiel 1: 100 Teile einer gepickelten Kalbsblösse [pH der Flotte 3,5] werden mit 100 Teilen Wasser und 6 Teilen des gemäss Herstellungsbeispiel 2 hergestellten Mittels während 3 bis 4 Stunden bei 20°C in rollendem Fass behandelt. Anschliessend werden noch 2 Teile einer 65 %igen basischen Aluminiumsulfatlösung (22 % Al₂O₃) zugegeben und weitere 6 Stunden behandelt. Man erhält ein Wet-white-Leder, das gelagert, abgewelkt und gewalzt werden kann. Seine Schrumpfungstemperatur liegt bei ca. 70°C. In gleicher Weise hergestellte Wet-white-Leder können wahlweise mit vegetabilen und synthetischen Gerbstoffen oder mit Chromgerbstoffen nachgegerbt werden.
Beispiel 2: Man verfährt wie in Beispiel 1 beschrieben, verwendet jedoch 6 Teile des gemäss Herstellungsbeispiel 4 angefertigten Mittels anstatt 6 Teilen des Mittels gemäss Herstellungsbeispiel 2. Man erhalt ein Wet-white-Leder mit guter Lichtechtheit und einer Schrumpfungstemperatur von ca. 70°C.
Beispiel 3: 100 Teile eines gepickelten Wollschaffelles werden in einer Flotte aus 1000 Teilen Wasser, von 20-35°C und 5°Bé, und 5 bis 10 Teilen eines elektrolytstabilen Fettungsmittels 1 Stunde lang behandelt und dann mit 20 Teilen des gemäss Herstellungsbeispiel 2 angefertigten Mittels und 2 Teilen einer 65 %igen basischen Aluminiumsulfatlösung (22 % Al₂O₃) über Nacht in der Flotte behandelt. Danach wird der pH-Wert mit Soda auf 3,5-3,8 eingestellt. Nach 2 Stunden wird gespült, getrocknet und wie üblich fertiggestellt. Das so behandelte Wollschaffell besitzt eine Schrumpfungstemperatur von ca. 65°C, ist weich und hat eine weisse, natürliche Eigenfarbe.
Beispiel 4
   100 Teile einer gepickelten Kalbsblösse [pH der Flotte 3,5] werden mit 100 Teilen Wasser, 6 Teilen 85%iger Ameisensäure und 7 Teilen des gemäss Herstellungsbeispiel 5 hergestellten Mittels während 6 Stunden bei 30°C in rollenden Fass behandelt. Man erhält ein Wet - White Leder, das gelagert, abgewelkt und gewalzt werden kann. Seine Schrumpfungstemperatur liegt bei ca. 69°C.

## Patentansprüche (Patentansprüche für folgende(n) Vertragsstaat(en): CH, DE, FR, GB, IT, LI, NL)

1. Mittel zur Behandlung von Leder und Pelzen, dadurch gekennzeichnet, dass es
(A) ein anionisches aromatisches Syntan und
(B) ein Polymerisat und/oder Copolymerisat einer ungesättigten C₃-C₅-Mono- oder Dicarbonsäure und/oder deren Hydroxyverbindungen
enthält.

2. Mittel gemäss Anspruch 1, dadurch gekennzeichnet, dass es als Komponente (A) Formaldehyd-Kondensationsprodukte von 4,4'-Dihydroxydiphenylsulfonen mit (Hydroxy)arylsulfonsäuren oder Formaldehyd-Kondensationsprodukte aus Diarylethersulfonsäuren und 4,4'-Dihydroxydiphenylsulfon enthält.

3. Mittel gemäss einem der Ansprüche 1 und 2, dadurch gekennzeichnet, dass es als Komponente (B) ein Polymerisat und/oder Copolymerisat der (Meth)acrylsäure, Maleinsäure, Itakonsäure und/oder deren Hydroxyverbindungen enthält.

4. Mittel gemäss einem der Ansprüche 1 bis 3, worin die Komponente (B) ein Molekulargewicht von 1000 bis 30000 aufweist.

5. Mittel gemäss einem der Ansprüche 1 bis 4, dadurch gekennzeichnet, dass es zusätzlich eine Mono- oder Dicarbonsäure mit insgesamt 1 bis 8 C-Atomen enthält.

6. Mittel gemäss einem der Ansprüche 1 bis 5, dadurch gekennzeichnet, dass es zusätzlich ein Sequestriermittel enthält.

7. Mittel gemäss Anspruch 1, dadurch gekennzeichnet, dass es die Komponenten (A) und (B) in einem Gewichtsverhältnis (A):(B) von 1:0,03 bis 2,2 enthält.

8. Mittel gemäss einem der Ansprüche 1 bis 7, worin die Komponente (A) ein Kondensationsprodukt aus Naphthalinsulfonsäure, 4,4'-Dihydroxydiphenylsulfon und Formaldehyd ist.

9. Mittel gemäss einem der Ansprüche 1 bis 7, worin die Komponente (A) ein Kondensationsprodukt aus einem sulfonierten technischen Xylolgemisch, 4,4'-Dihydroxydiphenylsulfon und Formaldehyd ist.

10. Mittel gemäss einem der Ansprüche 1 bis 7, worin die Komponente (A) ein Kondensationsprodukt aus einem sulfonierten Ditolylether, 4,4'-Dihydroxydiphenylsulfon und Formaldehyd ist.

11. Verfahren zur Herstellung von Wet-white-Leder und -Pelzen, dadurch gekennzeichnet, dass man diese Materialien nach dem Pickeln in Gegenwart eines wasserlöslichen Chrom-, Aluminium-, Eisen- oder Zirkoniumsalzes oder eines Gemisches davon mit einem Mittel gemäss Anspruch 1 behandelt.

12. Verfahren gemäss Anspruch 11, dadurch gekennzeichnet, dass die Behandlung in Gegenwart eines Aluminiumsalzes erfolgt.

13. Verfahren gemäss einem der Ansprüche 11 und 12, worin das Mittel gemäss Anspruch 1 und das Aluminiumsalz (als Al₂O₃) in einem Gewichtsverhältnis Mittel:Salz von 1:0,08 bis 1,5 verwendet werden.

14. Verwendung des Mittels gemäss einem der Ansprüche 1 bis 10 zur Herstellung von Wet-white-Leder und -Pelzen.

15. Die nach dem Verfahren gemäss Anspruch 11 hergestellten Wet-white-Leder und -Pelze.

## Patentansprüche (Patentansprüche für folgende(n) Vertragsstaat(en): ES)

1. Verfahren zur Herstellung von Wet-white-Leder und -Pelzen, dadurch gekennzeichnet, dass man diese Materialien nach dem Pickeln in Gegenwart eines wasserlöslichen Chrom-, Aluminium-, Eisen- oder Zirkoniumsalzes oder eines Gemisches davon mit einem Mittel behandelt, das
(A) ein anionisches aromatisches Syntan und
(B) ein Polymerisat und/oder Copolymerisat einer ungesättigten C₃-C₅-Mono- oder Dicarbonsäure und/oder deren Hydroxyverbindungen
enthält.

2. Verfahren gemäss Anspruch 1, worin als Komponente (A) Formaldehyd-Kondensationsprodukte von 4,4'-Dihydroxydiphenylsulfonen mit (Hydroxy)arylsulfonsäuren oder Formaldehyd-Kondensationsprodukte aus Diarylethersulfonsäuren und 4,4'-Dihydroxydiphenylsulfon verwendet wird.

3. Verfahren gemäss einem der Ansprüche 1 und 2, worin als Komponente (B) ein Polymerisat und/oder Copolymerisat der (Meth)acrylsäure, Maleinsäure, Itakonsäure und/oder deren Hydroxyverbindungen verwendet wird.

4. Verfahren gemäss einem der Ansprüche 1 bis 3, worin die Komponente (B) ein Molekulargewicht von 1000 bis 30000 aufweist.

5. Verfahren gemäss einem der Ansprüche 1 bis 4, worin zusätzlich eine Mono- oder Dicarbonsäure mit insgesamt 1 bis 8 C-Atomen verwendet wird.

6. Verfahren gemäss einem der Ansprüche 1 bis 5, worin zusätzlich ein Sequestriermittel verwendet wird.

7. Verfahren gemäss Anspruch 1, worin die Komponenten (A) und (B) in einem Gewichtsverhältnis (A):(B) von 1:0,03 bis 2,2 verwendet werden.

8. Verfahren gemäss einem der Ansprüche 1 bis 7, worin als Komponente (A) ein Kondensationsprodukt aus Naphthalinsulfonsäure, 4,4'-Dihydroxydiphenylsulfon und Formaldehyd verwendet wird.

9. Verfahren gemäss einem der Ansprüche 1 bis 7, worin als Komponente (A) ein Kondensationsprodukt aus einem sulfonierten technischen Xylolgemisch, 4,4'-Dihydroxydiphenylsulfon und Formaldehyd verwendet wird.

10. Verfahren gemäss einem der Ansprüche 1 bis 7, worin als Komponente (A) ein Kondensationsprodukt aus einem sulfonierten Ditolylether, 4,4'-Dihydroxydiphenylsulfon und Formaldehyd verwendet wird.

11. Verfahren gemäss einem der Ansprüche 1 bis 10, dadurch gekennzeichnet, dass die Behandlung in Gegenwart eines Aluminiumsalzes erfolgt.

12. Verfahren gemäss einem der Ansprüche 1 bis 11, worin das Mittel gemäss Anspruch 1 und das Aluminiumsalz (als Al₂O₃) in einem Gewichtsverhältnis Mittel:Salz von 1:0,08 bis 1,5 verwendet werden.

## Claims (Claims for the following Contracting State(s): CH, DE, FR, GB, IT, LI, NL)

1. A composition for the treatment of leather and furs, which contains
(A) an anionic aromatic syntan and
(B) a polymer and/or copolymer of an unsaturated C₃-C₅mono- or dicarboxylic acid and/or hydroxy compounds thereof.

2. A composition according to claim 1, which contains as component (A) a formaldehyde condensation product of a 4,4'-dihydroxydiphenyl sulfone with a (hydroxy)arylsulfonic acid or a formaldehyde condensation product of a diaryl ether-sulfonic acid and 4,4'-dihydroxydiphenyl sulfone.

3. A composition according to either of claims 1 and 2, which contains as component (B) a polymer and/or copolymer of (meth)acrylic acid, maleic acid, itaconic acid and/or a hydroxy compound thereof.

4. A composition according to any one of claims 1 to 3, in which component (B) has a molecular weight of 1000 to 30,000.

5. A composition according to any one of claims 1 to 4, which additionally contains a mono- or dicarboxylic acid having a total of 1 to 8 C atoms.

6. A composition according to any one of claims 1 to 5, which additionally contains a sequestering agent.

7. A composition according to claim 1, which contains components (A) and (B) in a weight ratio of (A):(B) of 1:0.03 to 2.2.

8. A composition according to any one of claims 1 to 7, in which component (A) is a condensation product of naphthalenesulfonic acid, 4,4'-dihydroxydiphenyl sulfone and formaldehyde.

9. A composition according to any one of claims 1 to 7, in which component (A) is a condensation product of a sulfonated industrial xylene mixture, 4,4'-dihydroxydiphenyl sulfone and formaldehyde.

10. A composition according to any one of claims 1 to 7, in which component (A) is a condensation product of a sulfonated ditolyl ether, 4,4'-dihydroxydiphenyl sulfone and formaldehyde.

11. A process for the preparation of wet-white leather and furs, which comprises treating these materials with a composition according to claim 1, after pickling in the presence of a water-soluble salt of chromium, aluminium, iron or zirconium or a mixture thereof.

12. A process according to claim 11, wherein the treatment is carried out in the presence of an aluminium salt.

13. A process according to either of claims 11 and 12, wherein the composition according to claim 1 and the aluminium salt (as Al₂O₃) are used in a weight ratio of composition:salt of 1:0.08 to 1.5.

14. The use of the composition according to any one of claims 1 to 10 for the production of wet-white leather and furs.

15. The wet-white leather and furs produced by the process according to claim 11.

## Claims (Claims for the following Contracting State(s): ES)

1. A process for the preparation of wet-white leather and furs, which comprises treating these materials, after pickling in the presence of a water-soluble salt of chromium, aluminium, iron or zirconium or a mixture thereof, with a composition which contains
(A) an anionic aromatic syntan and
(B) a polymer and/or copolymer of an unsaturated C₃-C₅mono- or dicarboxylic acid and/or hydroxy compounds thereof.

2. A process according to claim 1, in which as component (A) a formaldehyde condensation product of a 4,4'-dihydroxydiphenyl sulfone with a (hydroxy) arylsulfonic acid or a formaldehyde condensation product of a diaryl ether-sulfonic acid and 4,4'-dihydroxydiphenyl sulfone is used.

3. A process according to either of claims 1 and 2, in which as component (B) a polymer and/or copolymer of (meth)acrylic acid, maleic acid, itaconic acid and/or a hydroxy compound thereof is used.

4. A process according to any one of claims 1 to 3, in which component (B) has a molecular weight of 1000 to 30,000.

5. A process according to any one of claims 1 to 4, in which additionally a mono- or dicarboxylic acid having a total of 1 to 8 C atoms is used.

6. A process according to any one of claims 1 to 5, in which additionally a sequestering agent is used.

7. A process according to claim 1, in which components (A) and (B) are used in a weight ratio of (A):(B) of 1:0.03 to 2.2.

8. A process according to any one of claims 1 to 7, in which as component (A) a condensation product of naphthalenesulfonic acid, 4,4'-dihydroxydiphenyl sulfone and formaldehyde is used.

9. A process according to any one of claims 1 to 7, in which as component (A) a condensation product of a sulfonated industrial xylene mixture, 4,4'-dihydroxydiphenyl sulfone and formaldehyde is used.

10. A process according to any one of claims 1 to 7, in which as component (A) a condensation product of a sulfonated ditolyl ether, 4,4'-dihydroxydiphenyl sulfone and formaldehyde is used.

11. A process according to any one of claims 1 to 10, wherein the treatment is carried out in the presence of an aluminium salt.

12. A process according to any one of claims 1 to 11, wherein the composition according to claim 1 and the aluminium salt (as Al₂O₃) are used in a weight ratio of composition:salt of 1:0.08 to 1.5.

## Revendications (Revendications pour l'(les) Etat(s) contractant(s) suivant(s): CH, DE, FR, GB, IT, LI, NL)

1. Composition pour le traitement de cuir et de fourrures, caractérisée en ce qu'elle contient
(A) un Syntan aromatique anionique et
(B) un produit de polymérisation et/ou de copolymérisation obtenu à partir d'un acide mono- ou dicarboxylique en C₃-C₅ insaturé ou de son dérivé hydroxylé.

2. Composition conforme à la revendication 1, caractérisée en ce qu'elle contient, comme composant (A), des produits de polycondensation de 4,4'-dihydroxydiphénylsulfones et d'acides (hydroxy)arylsulfoniques par le formaldéhyde ou des produits de condensation d'acides diaryléthersulfoniques et de 4,4'-dihydroxydiphénylsulfone par le formaldéhyde.

3. Composition conforme à une des revendications 1 et 2, caractérisée en ce qu'elle contient, comme composant (B), un produit de polymérisation et/ou de copolymérisation de l'acide méthacrylique, maléique, itaconique et/ou de leurs dérivés hydroxylés.

4. Composition conforme à une des revendications 1 à 3 dans laquelle le composant (B) a une masse moléculaire de 1000 à 30 000.

5. Composition conforme à une des revendications 1 à 4, caractérisée en ce qu'elle contient en outre un acide mono-ou dicarboxylique comportant au total de 1 à 8 atomes de carbone.

6. Composition conforme à une des revendications 1 à 5, caractérisée en ce qu'elle contient en plus un agent séquestrant.

7. Composition conforme à la revendication 1, caractérisée en ce qu'elle contient le composant (A) et le composant (B) avec un rapport en poids (A)/(B) compris entre 1/0,03 à 1/2,2.

8. Composition conforme à une des revendications 1 à 7, dans laquelle le composant (A) est un produit de condensation d'acide naphtalènesulfonique, de 4,4'-dihydroxydiphénylsulfone et de formaldéhyde.

9. Composition conforme à une des revendications 1 à 7, dans laquelle le composant (A) est un produit de condensation d'un mélange technique de xylol sulfoné, de 4,4'-dihydroxydiphénylsulfone et de formaldéhyde.

10. Composition conforme à une des revendications 1 à 7, dans laquelle le composant (A) est un produit de condensation d'un ditolyléther sulfoné, de 4,4'-dihydroxydiphénylsulfone et de formaldéhyde.

11. Procédé de préparation de cuir et de fourrures wet-white, caractérisé en ce que ces matériaux sont traités, après picklage, en présence d'un sel hydrosoluble de chrome, d'aluminium, de fer ou de zirconium ou un mélange de ceux-ci, avec une composition conforme à la revendication 1.

12. Procédé conforme à la revendication 11, caractérisé en ce que le traitement est effectué en présence d'un sel d'aluminium.

13. Procédé conforme à la revendication 11 et 12, dans lequel la composition conforme à la revendication 1 et le sel d'aluminium (sous forme d'Al₂O₃) sont utilisés avec un rapport en poids Composition/Sel compris entre 1/0,08 et 1/1,5.

14. Utilisation de la composition conforme à une des revendications 1 à 10 pour la préparation de cuir et de fourrures wet-white.

15. Les cuirs et fourrures wet-white préparés selon le procédé conforme à la revendication 11.

## Revendications (Revendications pour l'(les) Etat(s) contractant(s) suivant(s): ES)

1. Procédé de traitement de cuir et de fourrures, caractérisé en ce que l'on traite ces matériaux, après le picklage, en présence d'un sel hydrosoluble de chrome, d'aluminium, de fer ou de zirconium ou d'un mélange de ceux-ci avec un composition contenant
(A) un Syntan aromatique anionique et
(B) un produit de polymérisation et/ou de copolymérisation obtenu à partir d'un acide mono- ou dicarboxylique en C₃-C₅ insaturé ou de son dérivé hydroxylé.

2. Procédé conforme à la revendication 1, dans lequel on utilise, comme composant (A), des produits de polycondensation de 4,4'-dihydroxydiphénylsulfones et d'acides (hydroxy)arylsulfoniques par le formaldéhyde ou des produits de condensation d'acides diaryléthersulfoniques et de 4,4'-dihydroxydiphénylsulfone par le formaldéhyde.

3. Procédé conforme à une des revendications 1 et 2, dans lequel on utilise, comme composant (B), un produit de polymérisation et/ou de copolymérisation de l'acide méthacrylique, maléique, itaconique et/ou de leurs dérivés hydroxylés.

4. Procédé conforme à une des revendications 1 à 3 dans lequel le composant (B) a une masse moléculaire de 1000 à 30 000.

5. Procédé conforme à une des revendications 1 à 4, dans lequel on utilise en outre un acide mono-ou dicarboxylique comportant au total de 1 à 8 atomes de carbone.

6. Procédé conforme à une des revendications 1 à 5, dans lequel on utilise en plus un agent séquestrant.

7. Procédé conforme à la revendication 1, dans lequel on utilise le composant (A) et le composant (B) avec un rapport en poids (A)/(B) compris entre 1/0,03 à 1/2,2.

8. Procédé conforme à une des revendications 1 à 7, dans lequel le composant (A) est un produit de condensation d'acide naphtalènesulfonique, de 4,4'-dihydroxydiphénylsulfone et de formaldéhyde.

9. Procédé conforme à une des revendications 1 à 7, dans lequel le composant (A) est un produit de condensation d'un mélange technique de xylol sulfoné, de 4,4'-dihydroxydiphénylsulfone et de formaldéhyde.

10. Procédé conforme à une des revendications 1 à 7, dans lequel le composant (A) est un produit de condensation d'un ditolyléther sulfoné, de 4,4'-dihydroxydiphénylsulfone et de formaldéhyde.

11. Procédé conforme à une des revendications 1 à 10, caractérisé en ce que le traitement est effectué en présence d'un sel d'aluminium.

12. Procédé conforme à une des revendications 1 à 11, dans lequel la composition conforme à la revendication 1 et le sel d'aluminium (Al₂O₃) sont utilisés avec un rapport molaire Composition/Sel compris entre 1/0,08 et 1/1,5.
